# EUROPÄISCHE PATENTSCHRIFT

(11) **EP 1 210 480 B1**
(45) Veröffentlichungstag und Bekanntmachung des Hinweises auf die Patenterteilung: **14.05.2003**
(21) Anmeldenummer: 00965878.2
(22) Anmeldetag: 16.08.2000
(51) Int. Cl.: D21H 17/54, D21H 21/10, D21H 21/18, D21H 21/22

(54) **VERFAHREN ZUR HERSTELLUNG VON PAPIER, PAPPE UND KARTON**
METHOD OF PRODUCING PAPER, PAPERBOARD AND CARDBOARD
PROCEDE DE PRODUCTION DE PAPIER, CARTON-PATE ET CARTON

(30) Priorität: 28.08.1999 DE 19940955
(43) Veröffentlichungstag der Anmeldung: 05.06.2002
(73) Patentinhaber: BASF AKTIENGESELLSCHAFT, 67056 Ludwigshafen (DE)
(72) Erfinder: LINHART, Friedrich, 69123 Heidelberg (DE); DIRKS, Bernd, 67258 Hessheim (DE); TRESCH, Rainer, 67133 Maxdorf (DE); MOHR, Bernhard, 69124 Heidelberg (DE); FEHRINGER, Dietrich, 69234 Dielheim (DE)
(86) Internationale Anmeldenummer: EP0007984
(87) Internationale Veröffentlichungsnummer: WO01016425

(56) Entgegenhaltungen:
- DD-A- 268 357
- US-A- 3 869 342
- US-A- 5 556 938

## Beschreibung

Die Erfindung betrifft ein Verfahren zur Herstellung von Papier, Pappe und Karton durch Entwässern eines Papierstoffs in Gegenwart von Polymeren.

Es ist allgemeiner Stand des Wissens, daß Papier im wesentlichen aus Fasern, bestehend aus Holz und/oder aus Zellstoff, und gegebenenfalls aus mineralischen Füllstoffen, insbesondere Calciumcarbonat und/oder Aluminiumsilikat besteht, und daß der essentielle Prozeß bei der Papierherstellung aus einer Abtrennung dieser Faser- und Füllstoffe aus einer verdünnten wäßrigen Suspension dieser Stoffe mittels einem oder mehreren beweglichen Sieben besteht. Ebenso ist bekannt, daß man sowohl zur Verbesserung dieses Abtrennvorgangs als auch zur Erzielung oder Verbesserung bestimmter Eigenschaften des Papiers der Suspension von Faser- und Füllstoffen in Wasser bestimmte Chemikalien zusetzt. Einen sehr aktuellen Überblick über die allgemein verwendbaren Papierchemikalien und ihre Anwendung findet man z.B. in - *Paper Chemistry, J.C. Roberts ed., Blackie Academic & Professional, London, Second edition 1996, -* und in *- Applications of Wet-End Paper Chemistry, C.O. Au and I. Thorn eds., Blackie Academic & Professional, London, 1995.*

Bei vielen der verwendeten Papierchemikalien handelt *es* sich, wie aus der zitierten Literatur ersichtlich, um kationische wasserlösliche Polymere oder, anders bezeichnet, um kationische Polyelektrolyte bzw. um Polykationen mit vorzugsweise mittlerer oder hoher molekularer Masse. Diese Produkte werden dem sehr verdünnten Papierfaserbrei zugesetzt, bevor daraus auf dem Sieb das Papierblatt entsteht. Je nach ihrer Zusammensetzung bewirken sie, daß z.B. mehr feines Material auf dem Sieb zurückbleibt, oder daß die Abtrennung des Wassers auf dem Sieb schneller erfolgt, oder daß bestimmte Substanzen an die Papierfasern fixiert werden und damit nicht ins Siebwasser gelangen, wobei bei letzterer Eigenschaft sowohl die Sauberkeit des Siebwassers im Vordergrund stehen kann, als auch die Wirkung der fixierten Substanzen, z.B. Farbstoffe oder Leimungsmittel auf die Eigenschaften des fertigen Papiers. Polykationen können aber auch die Festigkeit des Papiers erhöhen oder dem Papier eine verbesserte Restfestigkeit im nassen Zustand verleihen. Um diese sogenannte Naßfestigkeit zu erhalten, werden allerdings im allgemeinen Polykationen verwendet, die zusätzlich reaktive Gruppen tragen, die mit den Papierbestandteilen oder mit sich selbst unter Netzwerkbildung reagieren und aufgrund der entstandenen covalenten Bindungen das Papier gegen Wasser beständiger machen.

Aus der US-A-5 556 938 ist bekannt, daß man die thermische Polykondensation von Aminosäuren in Gegenwart von organischen oder anorganischen Säuren durchführt. Als Animosäuren werden beispielsweise Asparaginsäurc, Alanin, Arginin, Glycin, Lysin und Tryptophan genannt. Die so erhältlichen Kondensate werden beispielsweise in Wasch- und Reinigungsmitteln, als Scale-Inhibitor, als Dispergiermittel für Pigmente und als Dispergiermittel bei der Papierherstellung verwendet.

Aus der US-A-3 869 342 sind kationische, wärmehärtbare Harze auf Basis von Polyamidoaminen bekannt, die durch Umsetzung mit Epichlorhydrin vernetzt und durch Erhitzen gehärtet werden können. Harze dieser Art werden beispielsweise als Naßfestmittel bei der Herstellung von Papier verwendet.

Bei den nach dem Stand der Technik für die genannten Zwecke verwendeten Polykationen handelt es sich nahezu ausschließlich um Polymere synthetischen Ursprungs, d.h. um Produkte auf petrochemischer Basis. Eine wesentliche Ausnahme bilden allerdings die kationischen Stärken, die aus der Reaktion eines Rohstoffs auf pflanzlicher Basis mit einem synthetischen Kationisierungsmittel hervorgehen. In seltenen Fallen werden auch andere mit synthetischen Kationisierungsmitteln modifizierte Polysaccharide bei der Papierherstellung verwendet, wie z.B. kationisches Guarmehl. In der Literatur wird außerdem das Polysaccharid Chitosan, das man durch chemische Reaktion an Chitin aus Schalentieren erhält, als kationisches Papierhilfsmittel beschrieben, doch ist bisher keine dauerhafte praktische Anwendung bekannt geworden.

Unabhängig von ihren speziellen Wirkungsprofilen haben Produkte auf Basis pflanzlicher oder tierischer Ausgangstoffe häufig den Vorteil, daß sie beim Wiedereinbringen in den natürlichen Kreislauf leichter biologisch abbaubar sind. Die Verwendung von Rohstoffen auf pflanzlicher Basis trägt außerdem zur Schonung fossiler Ressourcen und zur Verminderung des Kohlendioxidausstoßes bei.

Bei den bisher als Papierchemikalien verwendbaren Polykationen auf Basis nachwachsender Rohstoffe handelt es sich ausschließlich um Polysaccharide mit sehr schmalem Wirkungsprofil. Die hauptsächlich eingesetzten kationischen Stärken werden zur Erhöhung der Trockenfestigkeit des Papiers eingesetzt sowie in geringerem Maße auch als Retentionsmittel.

Der Erfindung liegt die Aufgabe zugrunde, weitere Stoffe auf Basis natürlicher Rohstoffe zur Verfügung zu stellen, die bei der Papierherstellung beispielsweise anionische Stoffe im Papier fixieren und die die Retention von Füllstoffen verbessern.

Die Aufgabe wird erfindungsgemäß gelöst mit einem Verfahren zur Herstellung von Papier, Pappe und Karton durch Entwässern eines Papierstoffs in Gegenwart von Polymeren unter Blattbildung, wenn man als Polymere vernetzte Kondensate einsetzt, die durch Reaktion von
(i) Homokondensaten basischer Aminosäuren, Kondensaten aus mindestens zwei basischen Aminosäuren und/oder Cokondensaten aus basischen Aminosäuren und cokondensierbaren Verbindungen mit
(ii) mindestens einein Vernetzer mit mindestens zwei funktionellen Gruppen erhältlich sind.
Kondensate leiten sich beispielsweise von Homo- oder Cokondensaten von Lysin, Arginin, Ornithin und/oder Tryptophan ab. Sie sind z.B. dadurch erhältlich, daß man
(a) Lysin, Arginin, Ornithin, Tryptophan oder deren Gemische mit
(b) mindestens einer damit cokondensierbaren Verbindung
kondensiert. Die Polymeren werden durch Kondensation von
(a) Lysin, Arginin, Ornithin, Tryptophan oder deren Gemische mit
(b) mindestens einer Verbindung aus der Gruppe der Monoamine, Diamine, Triamine, Tetraamine, Monoaminocarbonsäuren, Lactame, aliphatischen Aminoalkohole, Harnstoff Guanidin, Melamin, Carbonsäuren, Carbonsäureanhydride, Diketene, nicht-proteinogene Aminosäuren, Alkohole, alkoxylierten Alkohole, alkoxylierten Amine, Aminozucker, Zucker und deren Gemische
hergestellt. Von besonderem technischen Interesse sind hierbei Cokondensate, die durch Kondensation von
(a) Lysin und
(b) mindestens einer Verbindung aus der Gruppe der C₆- bis C₁₈-Alkylamine, Lactame mit 5 bis 13 C-Atomen im Ring, nichtproteinogenen Aminosäuren, Monocarbonsäuren, polybasische Carbonsäuren, Carbonsäureanhydriden und Diketenen
erhältlich sind.

Die verbindungen der Gruppen (a) und (b) werden beispielsweise im molaren Verhältnis von 100:1 bis 1:20, vorzugsweise 100:1 bis 1:5 und meistens im molaren Verhältnis 10:1 bis 1:2 bei der Kondensation eingesetzt.

Als Polymere für die Papierherstellung kommen vernetzte Kondensate basischer Aminosäuren in Betracht. Solche vernetzten Kondensate sind beispielsweise erhältlich durch Reaktion von
(i) Homokondensaten basischer Aminosäuren und/oder Kondensaten aus mindestens zwei basischen Aminosäuren und/ oder
   Cokondensaten aus basischen Aminosäuren und cokondensierbaren Verbindungen mit
(ii) mindestens einem Vernetzer mit mindestens zwei funktionellen Gruppen.>

Die bei der Kondensation als Verbindung der Gruppe (a) in Betracht kommenden basischen Aminosäuren Lysin, Arginin, Ornithin und Tryptophan können in Form der freien Basen, der Hydrate, der Ester mit C₁- bis C₄-Alkoholen und der Salze wie Sulfate, Hydrochloride oder Acetate bei der Kondensation eingesetzt werden. Lysinhydrat und wäßrige Lösungen von Lysin werden vorzugsweise verwendet. Lysin kann ebenso in Form des cyclischen Lactams, α-Amino-ε-caprolactam, verwendet werden. Lysinmono- oder Dihydrochloride oder Mono- oder Dihydrochloride von Lysinestern können ebenfalls verwendet werden. Sofern die Salze von Verbindungen der Gruppe (a) eingesetzt werden, verwendet man bei der Kondensation vorzugsweise äquivalente Mengen an anorganischen Basen, z.B. Natronlauge, Kaliumhydroxid oder Magnesiumoxid. Die Alkobolkomponente von Mono- und Dihydrochloriden von Lysinestern leiten sich beispielsweise von niedrigsiedenden Alkoholen ab, z.B. Methanol, Ethanol, Isopropanol oder tert.-Butanol. Vorzugsweise setzt man L-Lysindihydrochlorid, DL-Lysinmonohydrochlorid und L-Lysinmonohydrochlorid bei der Kondensation ein.

Beispiele für cokondensierbare Verbindungen der Gruppe b) sind aliphatische oder cycloaliphatische Amine, vorzugsweise Methylamin, Ethylamin, Propylamin, Butylamin, Pentylamin, Hexylamin, Heptylamin, Octylamin, Nonylamin, Decylamin, Undecylamin, Dodecylamin, Tridecylamin, Stearylamin, Palmitylamin, 2-Ethylhexylamin, Isononylamin, Hexamethylendiamin, Dimethylamin, Diethylamin, Dipropylamin, Dibutylamin, Dihexylamin, Ditridecylamin, N-Methylbutylamin, N-Ethylbutylamin, Cyclopentylamin, Cyclohexylamin, N-Methylcyclohexylamin, N-Ethylcyclohexylamin und Dicyclohexylamin.

Von den Diaminen, Triaminen und Tetraaminen eignen sich vorzugsweise Ethylendiamin, Propylendiamin, Butylendiamin, Neopentyldiamin, Hexamethylendiamin, Octamethylendiamin, Imidazol, 5-Amino-1,3-Trimethylcyclohexylmethylamin, Diethylentriamin, Dipropylentriamin und Tripropyltetraamin. Weitere geeignete Amine sind 4,4'-Methylenbiscyclohexylamin, 4,4'-Methylenbis-(2-Methylcyclohexylamin), 4,7-Dioxadecyl-1,10-diamin, 4,9-Dioxadodecyl-1,12-diamin, 4,7,10-Trioxatridecyl-1,13-diamin, 2-(ethylamino)ethylamin, 3-(Methylamino)propylamin, 3-(Cyclohexylamino)propylamin, 3-(2-aminoethyl)aminopropylamin, 2-(Diethylamino)ethylamin, 3-(Dimethylamino)propylamin, Dimethyldipropylentriamin, 4-Aminomethyloctan-1,8-diamin, 3-(Diethylamino)propylamin, N,N-Diethyl-1,4-Pentandiamin, Diethylentriamin, Dipropylentriamin, Bis(hexamethylen)triamin, Aminoethylpiparazin, Aminopropylpiperazin, N,N-Bis(aminopropyl)methylamin, N,N-bis(aminopropyl)ethylamin, N,N-Bis(aminopropyl)methylamin, N,N-Bis(aminopropyl)ethylamin, N,N-Bis(aminopropyl)hexylamin, N,N-Bis(aminopropyl)octylamin, N,N-Dimethyldipropylentriamin, N,N-bis(3-Dimethylaminopropyl)amin, N,N'-1,2-Ethandiylbis(1,3-Propandiamin), N-(Hydroxyethyl)piperazin, N-(Aminoethyl)piperazin, N-(Aminopropyl)piperazin, N-(Aminoethyl)morpholin, N-(Aminopropyl)morpholin, N-(Aminoethyl)imidazol, N-(Aminopropyl)imidazol, N-(Aminoethyl)hexamethylendiamin, N-(Aminopropyl)hexamethylendiamin, N-(Aminoethyl)ethylendiamin, N-(Aminopropyl)ethylendiamin, N-(Aminoethyl)butylendiamin, N-(Aminopropyl)butylendiamin, Bis(Aminoethyl)piparazin, Bis(Aminopropyl)piparazin, Bis(aminoethyl)hexamethylendiamin, Bis(aminopropyl)hexamethylendiamin, Bis(Aminoethyl)ethylendiamin, Bis(Aminopropyl)ethylendiamin, Bis(Aminoethyl)butylendiamin, Bis(Aminopropyl)butylendiamin, Oxypropylamine wie vorzugsweise Hexyloxyamin, Octyloxyamin, Decyloxyamin und Dodecyloxyamin.

Aliphatische Aminoalkohole sind beispielsweise 2-Aminoethanol, 3-Amino-1-propanol, 1-Amino-2-propanol, 2-(2-Aminoethoxy)ethanol, 2-[(2-Aminoethyl)amino]ethanol, 2-Methylaminoethanol, 2-(Ethylamino)ethanol, 2-Butylaminoethanol, Diethanolamin, 3-[(Hydroxyethyl)amino]-1-propanol, Diisopropanolamin, Bis-(hydroxyethyl)aminoethylamin, Bis-(hydroxypropyl)minoethylamin, Bis-(hydroxyethyl)aminopropylamin und Bis-(hydroxypropyl)aminopropylamin.

Geeignete Monoaminocarbonsäuren sind vorzugsweise Glycin, Alanin, Sarkosin, Asparagin, Glutamin, 6-Aminocapronsäure, 4-Aminobuttersäure, 11-Aminolaurinsäure, Lactame mit 5 bis 13 Kohlenstoffatomen im Ring wie Caprolactam, Laurolactam oder Butyrolactam. Außerdem kommen Glucosamin, Melamin, Harnstoff, Guanidin, Polyguanidin, Piperidin, Morpholin, 2,6-Dimethylmorpholin und Tryptamin in Betracht. Besonders bevorzugt werden Polymere eingesetzt, die durch Kondensation von
a) Lysin mit
b) Hexamethylendiamin, Octylamin, Monoethanolamin, Octamethylendiamin, Diaminododecan, Decylamin, Dodecylamin, Caprolactam, Laurolactam, Aminocapronsäure, Aminolaurinsäure oder deren Mischungen erhältlich sind.

Weitere cokondensierbare Verbindungen b) sind beispielsweise gesättigte Monocarbonsäuren, ungesättigte Monocarbonsäuren, polybasische Carbonsäuren, Carbonsäureanhydride, Diketene, Monohydroxycarbonsäuren, monobasische Polyhydroxycarbonsäuren und Mischungen der genannten Verbindungen. Beispiele für gesättigte monobasische Carbonsäuren sind Ameisensäure, Essigsäure, Propionsäure, Buttersäure, Valeriansäure, Capronsäure, Octansäure, Nonansäure, Laurinsäure, Palmitinsäure, Stearinsäure, Arachidinsäure, Behensäure, Myristinsäure, 2-Ethylhexansäure und sämtliche natürlich vorkommenden Fettsäuren und Mischungen davon.

Beispiele für ungesättigte monobasische Carbonsäuren sind Acrylsäure, Methacrylsäure, Crotonsäure, Sorbinsäure, Ölsäure, Linolsäure und Erucasäure. Beispiele für polybasische Carbonsäuren sind Oxalsäure, Fumarsäure, Maleinsäure, Malonsäure, Bernsteinsäure, Itaconsäure, Adipinsäure, Akonitsäure, Azelainsäure, Pyridindicarbonsäure, Furandicarbonsäure, Phthalsäure, Terephthalsäure, Diglykolsäure, Glutarsäure, substituierte C₄-Dicarbonsäuren, Sulfobernsteinsäure, C₁- bis C₆-Alkylbernsteinsäuren, C₂-C₂₆-Alkenylbernsteinsäuren, 1,2,3-Propantricarbonsäure, 1,1,3,3-Propantetracarbonsäure, 1,1,2,2-Ethantetracarbonsäure, 1,2,3,4-Butantetracarbonsäure, 1,2,2,3-Propantetracarbonsäure, 1,3,3,5-Pentantetracarbonsäure, 1,2,4-Benzoltricarbonsäure und 1,2,4,5-Benzoltetracarbonsäure. Als Carbonsäureanhydride kommen beispielsweise Mono- und Dianhydride von Butantetracarbonsäure, Phthalsäureanhydrid, Acetylzitronensäureanhydrid, Maleinsäureanhydrid, Bernsteinsäureanhydrid, Itaconsäureanhydrid und Aconitsäureanhydrid in Betracht.

Besonders bevorzugt sind Polymere, die durch Kondensation von
a) Lysin mit
b) Laurinsäure, Palmitinsäure, Stearinsäure, Bernsteinsäure, Adipinsäure, Ethylhexansäure oder deren Mischungen erhältlich sind.

Als Komponente b) sind außerdem Alkyldiketene mit 1 bis 30 Kohlenstoffatomen in der Alkylgruppe sowie Diketen selbst geeignet. Beispiele für Alkyldiketene sind Methyldiketen, Hexyldiketen, Cyclohexyldiketen, Octyldiketen, Decyldiketen, Dodecyldiketen, Palmityldiketen, Stearyldiketen, Oleyldiketen, Octadecyldiketen, Eicosyldiketen, Docosyldiketen und Behenyldiketen.

Beispiele für Monohydroxycarbonsäuren sind Äpfelsäure, Zitronensäure und Isozitronensäure. Polyhydroxycarbonsäuren sind beispielsweise Weinsäure, Glukonsäure, Bis(hydroxymethyl)propionsäure und hydroxylierte ungesättigte Fettsäuren wie beispielsweise Dihydroxystearinsäure.

Als Komponente b) kommen außerdem nicht-proteinogene Aminosäuren in Betracht, wie beispielsweise Anthranilsäure, N-Methylaminosubstituierte Säuren wie N-Methylglycin, Dimethylaminoessigsäure, Ethanolaminoessigsäure, N-Carboxymethylaminocarbonsäure, Nitrilotriessigsäure, Ethylendiaminessigsäure, Ethylendiaminotetraessigsäure, Diethylentriaminpentaessigsäure, Hydroxyethylendiaminotriessigsäure, Diaminobernsteinsäure, C₄- bis C₂₆-Aminoalkylcarbonsäure wie beispielsweise 4-Aminobuttersäure, 6-Aminocapronsäure und 11-Aminoundecansäure. Die Säuren können in Form der freien Säuren als auch in Form ihrer Salze mit Alkalimetallbasen oder Aminen bei der Kondensation eingesetzt werden.

Als Komponente b) eignen sich außerdem Alkohole, z.B. einwertige Alkohole mit 1 bis 22 C-Atomen im Molekül wie Methanol, Ethanol, n-Propanol, Isopropanol, n-Butanol, Isobutanol, tert.-Butanol, n-Pentanol, Hexanol, 2-Ethylhexanol, Cyclohexanol, Octanol, Decanol, Dodecanol, Palmitylalkohol und Stearylalkohol. Andere geeignete Alkohole sind beispielsweise Ethylenglykol, Propylenglykol, Glycerin, Polyglycerine mit 2 bis 8 Glycerineinheiten, Erythrit, Pentaerythrit und Sorbit. Die Alkohole können gegebenenfalls alkoxyliert sein. Beispiele für solche Verbindungen sind die Additionsprodukte von 1 bis 200 Mol eines C₂- bis C₄-Alkylenoxids an ein Mol eines Alkohols. Geeignete Alkylenoxide sind beispielsweise Ethylenoxid, Propylenoxid und Butylenoxide. Vorzugsweise verwendet man Ethylenoxid oder Propylenoxid oder man addiert sowohl Ethylenoxid und Propylenoxid in Form von Blöcken an die Alkohole, wobei man zunächst eine Sequenz von Ethylenoxideinheiten und anschließend Propylenoxideinheiten an die Alkohole addieren kann oder zunächst Propylenoxid und dann Ethylenoxid an die Alkohole anlagert. Auch eine statistische Anlagerung von Ethylenoxid und Propylenoxid sowie eine andere Anordnung der Blöcke in den alkoxylierten Produkten ist denkbar. Von besonderem Interesse sind beispielsweise die Additionsprodukte von 3 bis 20 Mol Ethylenoxid an ein Mol eines C₁₃/C₁₅-Oxoalkohols oder an Fettalkohole. Die Alkohole können gegebenenfalls eine Doppelbindung enthalten wie beispielsweise Oleylalkohol. Als Komponente (b) kann man ebenso auch alkoxylierte Amine einsetzen, die sich beispielsweise von den oben angegebenen Aminen ableiten und die durch Umsetzung mit Ethylenoxid und/oder Propylenoxid erhältlich sind. Beispielsweise seien die Additionsprodukte von 5 bis 30 Mol-Ethylenoxid an 1 Mol Stearylamin, Oleylamin oder Palmitylamin genannt. Als Komponente (c) kommen außerdem natürlich vorkommende Aminozucker wie Chitosan oder Chitosamin und Verbindungen in Betracht, die aus Kohlehydraten durch reduktive Aminierung erhältlich sind, beispielsweise Aminosorbit. Die Kondensationsprodukte können gegebenenfalls in kondensierter Form Kohlehydrate wie Glukose, Sucrose, Dextrin, Stärke und abgebaute Stärke, Maltose und Zuckercarbonsäuren wie Glukonsäure, Glutarsäure, Glukuronlacton und Glucuronsäure enthalten.

Die oben angegebenen Komponenten können sowohl in Form der freien Basen (wie Amine) oder auch in Form der entsprechenden Salze, z.B. der Ammoniumsalze mit anorganischen oder organischen Säuren bei der Kondensation eingesetzt werden. Im Fall von Carbonsäuren kann man die cokondensierbaren Verbindungen (b) in Form der freien Carbonsäuren oder in Form ihrer Alkalimetall-, Erdalkalimetall- oder Ammoniumsalze bei der Kondensation verwenden.

Die Kondensation kann in Substanz, in einem organischen Lösemittel oder in wäßrigem Medium durchgeführt werden. Vorteilhafterweise kann man die Reaktion in wäßrigem Medium bei Konzentrationen der Verbindungen der Gruppen (a) und (b) beispielsweise 10 bis 98 Gew.-% bei Temperaturen von 120 bis 300°C durchführen. In einer besonders bevorzugten Ausführungsform des Verfahrens zur Herstellung solcher Verbindungen führt man die Kondensation in Wasser bei Konzentrationen der Komponente (a) und (b) von 20 bis 70 Gew.-% unter Druck bei Temperaturen von 140 bis 250°C durch. Die Kondensation kann jedoch auch in einem organischen Lösemittel wie Dimethylformamid, Dimethylsulfoxid, Dimethylacetamid, Glykol, Polyethylenglykol, Propylenglykol, Polypropylenglykol, einwertigen Alkoholen, Additionsprodukten von Ethylenoxid und/oder Propylenoxid an einwertige Alkohole, an Amine oder an Carbonsäuren durchgeführt werden. Sofern man von wäßrigen Lösungen der Reaktionspartner (a) und (b) ausgeht, kann man das Wasser gegebenenfalls auch vor oder während der Kondensation abdestillieren. Die Kondensation kann unter Normaldruck unter Entfernung von wasser durchgeführt werden. Vorzugsweise wird das bei der Kondensation entstehende Wasser aus dem Reaktionsgemisch entfernt. Die Kondensation kann unter erhöhtem Druck, unter Normaldruck oder auch unter vermindertem Druck durchgeführt werden. Die Kondensationsdauer liegt beispielsweise zwischen 1 Minute und 50 Stunden, vorzugsweise beträgt sie 30 Minuten bis 16 Stunden. Die Kondensationsprodukte haben beispielsweise Molmassen M_{w} von 300 bis 1.000.000, vorzugsweise 500 bis 100.000.

Die Kondensation kann gegebenenfalls auch in Gegenwart von Mineralsäuren als Katalysator durchgeführt werden. Die Konzentration an Mineralsäuren beträgt beispielsweise 0,001 bis 5, vorzugsweise 0,01 bis 1 Gew.-%, bezogen auf die basischen Aminosäuren. Beispiele für als Katalysator geeignete Mineralsäuren sind unterphosphorige Säure, Hypodiphosphorsäure, phosphorige Säure, chlorwasserstoffsäure, Schwefelsäure oder Mischungen der genannten Säuren. Auch die Alkali-, Ammonium- und Erdalkalimetallsalze der Säuren können als Katalysator verwendet werden.

Als Vernetzer (ii) kommen vorzugsweise folgende Verbindungen in Betracht: α,ω- oder vicinale Dichloralkane, Epihalogenhydrine, Bischlorhydrinether von Polyolen, Bischlorhydrinether von Polyalkylenglykolen, Estern der Chlorameisensäure, Phosgen, Diepoxide, Polyepoxide, Diisocyanate und Polyisocyanate.

Mit besonderem Vorteil werden halogenfreie Vernetzer verwendet. Die halogenfreien Vernetzer sind mindestens bifunktionell und sind vorzugsweise ausgewählt aus der Gruppe bestehend aus:
(1) Ethylencarbonat, Propylencarbonat und/oder Harnstoff,
(2) monoethylenisch ungesättigten Carbonsäuren und deren Estern, Amiden und Anhydriden, mindestens zweibasischen gesättigten Carbonsäuren oder Polycarbonsäuren sowie den jeweils davon abgeleiteten Estern, Amiden und Anhydriden,
(3) Umsetzungsprodukten von Polyetherdiaminen, Alkylendiaminen, Polyalkylenpolyaminen, Alkylenglykolen, Polyalkylenglykolen oder deren Gemischen mit monoethylenisch ungesättigten Carbonsäuren, Estern, Amiden oder Anhydriden monoethylenisch ungesättigter Carbonsäuren, wobei die Umsetzungsprodukte mindestens zwei ethylenisch ungesättigte Doppelbindungen, Carbonsäureamid-, Carboxyl- oder Estergruppen als funktionelle Gruppen aufweisen,
(4) mindestens zwei Aziridinogruppen enthaltenden Umsetzungsprodukten von Dicarbonsäureestern mit Ethylenimin
(5) Diepoxide, Polyepoxide, Diisocyanate und Polyisocyanate
sowie Mischungen der genannten Vernetzer.

Geeignete Vernetzer der Gruppe (1) sind Ethylencarbonat, Propylencarbonat und Harnstoff. Aus dieser Gruppe von Monomeren wird vorzugsweise Propylencarbonat verwendet. Die Vernetzer dieser Gruppe reagieren zu Aminogruppen enthaltenden Harnstoffverbindungen.

Geeignete halogenfreie Vernetzer der Gruppe (2) sind z.B. monoethylenisch ungesättigte Monocarbonsäuren wie Acrylsäure, Methacrylsäure und Crotonsäure sowie die davon abgeleiteten Amide, Ester und Anhydride. Die Ester können sich von Alkoholen mit 1 bis 22, vorzugsweise 1 bis 18 C-Atomen ableiten. Die Amide sind vorzugsweise unsubstituiert, können jedoch einen C₁- bis C₂₂-Alkylrest als Substituent tragen.

Weitere halogenfreie Vernetzer der Gruppe (2) sind mindestens zweibasische gesättigte Carbonsäuren wie Dicarbonsäuren sowie die davon abgeleiteten Salze, Diester und Diamide. Diese Verbindungen können beispielsweise mit Hilfe der Formel in der
- R =: C₁- bis C₂₂-Alkyl,
- R¹: = H, C₁- bis C₂₂-Alkyl und
- n =: 0 bis 22
charakterisiert werden. Außer den Dicarbonsäuren der Formel I eignen sich beispielsweise monoethylenisch ungesättigte Dicarbonsäuren wie Maleinsäure oder Itaconsäure. Die Ester der in Betracht kommenden Dicarbonsäuren leiten sich vorzugsweise von Alkoholen mit 1 bis 4 Kohlenstoffatomen ab. Geeignete Dicarbonsäureester sind beispielsweise Oxalsäuredimethylester, Oxalsäurediethylester, Oxalsäurediisopropylester, Bernsteinsäuredimethylester, Bernsteinsäurediethylester, Bernsteinsäurediisopropylester, Bernsteinsäuredi-n-propylester, Bernsteinsäurediisobutylester, Adipinsäuredimethylester, Adipinsäurediethylester und Adipinsäurediisopropylester. Geeignete Ester von ethylenisch ungesättigten Dicarbonsäuren sind beispielsweise Maleinsäuredimethylester, Maleinsäurediethylester, Maleinsäurediisopropylester, Itaconsäuredimethylester und Itaconsäurediisopropylester. Außerdem kommen substituierte Dicarbonsäuren und ihre Ester wie Weinsäure (D-, L-Form und als Racemat) sowie Weinsäureester, wie Weinsäuredimethylester und Weinsäurediethylester in Betracht.

Geeignete Dicarbonsäureanhydride sind beispielsweise Maleinsäureanhydrid, Itaconsäureanhydrid und Bernsteinsäureanhydrid. Die Vernetzung von Aminogruppen enthaltenden Verbindungen der Komponente (a) mit den vorstehend genannten halogenfreien Vernetzern erfolgt unter Bildung von Amidgruppen bzw. bei Amiden wie Adipinsäurediamid durch Umamidierung. Maleinsäureester, monoethylenisch ungesättigte Dicarbonsäuren sowie deren Anhydride können sowohl durch Bildung von Carbonsäureamidgruppen als auch durch Addition von NH-Gruppen der zu vernetzenden Komponente (z.B. von Polyamidoaminen) nach Art einer Michael-Addition eine Vernetzung bewirken.

Zu mindestens zweibasischen gesättigten Carbonsäuren gehören beispielsweise Tri- und Tetracarbonsäuren wie Citronensäure, Propantricarbonsäure, Ethylendiamintetraessigsäure und Butantetracarbonsäure. Als Vernetzer der Gruppe (2) kommen außerdem die von den vorstehend genannten Carbonsäuren abgeleiteten Salze, Ester, Amide und Anhydride in Betracht.

Geeignete Vernetzer der Gruppe (2) sind außerdem Polycarbonsäuren, die durch Polymerisieren von monoethylenisch ungesättigten Carbonsäuren oder Anhydriden erhältlich sind. Als monoethylenisch ungesättigte Carbonsäuren kommen z.B. Acrylsäure, Methacrylsäure, Fumarsäure, Maleinsäure und/oder Itaconsäure in Betracht. So eignen sich als Vernetzer z.B. Polyacrylsäuren, Copolymerisate aus Acrylsäure und Methacrylsäure oder Copolymerisate aus Acrylsäure und Maleinsäure.

Weitere geeignete Vernetzer (2) werden z.B. durch Polymerisieren von Anhydriden wie Maleinsäureanhydrid in einem inerten Lösemittel wie Toluol, Xylol, Ethylbenzol, Isopropylbenzol oder Lösemittelgemischen in Gegenwart von Radikalen bildenden Initiatoren hergestellt. Als Initiatoren verwendet man vorzugsweise Peroxyester wie tert.-Butyl-per-2-ethylhexanoat. Außer den Homopolymerisaten kommen Copolymerisate von Maleinsäureanhydrid in Betracht, z.B. Copolymerisate aus Acrylsäure und Maleinsäureanhydrid oder Copolymerisate aus Maleinsäureanhydrid und einem C₂bis C₃₀-Olefin.

Bevorzugt sind beispielsweise Copolymerisate aus Maleinsäureanhydrid und Isobuten oder Copolymerisate aus Maleinsäureanhydrid und Diisobuten. Die Anhydridgruppen enthaltenden Copolymerisate können gegebenenfalls durch Umsetzung mit C₁- bis C₂₀-Alkoholen oder Ammoniak oder Aminen modifiziert sein und in dieser Form als Vernetzer eingesetzt werden.

Die Molmasse M_{w} der Homo- und Copolymeren beträgt z.B. bis zu 10000, vorzugsweise 500 bis 5000. Polymerisate der oben genannten Art werden z.B. beschrieben in EP-A-0 276 464, US-A-3 810 834, GB-A-1 411 063 und US-A-4 818 795. Die mindestens zweibasischen gesättigten Carbonsäuren und die Polycarbonsäuren können auch in Form der Alkali- oder Ammoniumsalze als Vernetzer eingesetzt werden. Bevorzugt verwendet man dabei die Natriumsalze. Die Polycarbonsäuren können partiell, z.B. zu 10 bis 50 mol-% oder auch vollständig neutralisiert sein.

Bevorzugt eingesetzte Verbindungen der Gruppe (2) sind Weinsäuredimethylester, Weinsäurediethylester, Adipinsäuredimethylester, Adipinsäurediethylester, Maleinsäuredimethylester, Maleinsäurediethylester, Maleinsäureanhydrid, Maleinsäure, Acrylsäure, Acrylsäuremethylester, Acrylsäureethylester, Acrylamid und Methacrylamid.

Halogenfreie Vernetzer der Gruppe (3) sind beispielsweise Umsetzungsprodukte von Polyetherdiaminen, Alkylendiaminen, Polyalkylenpolyaminen, Alkylenglykolen, Polyalkylenglykolen oder deren Gemischen mit
- monoethylenisch ungesättigten Carbonsäuren,
- Estern monoethylenisch ungesättigter Carbonsäuren,
- Amiden monoethylenisch ungesättigter Carbonsäuren oder
- Anhydriden monoethylenisch ungesättigter Carbonsäuren.

Die Polyetherdiamine werden beispielsweise durch Umsetzung von Polyalkylenglykolen mit Ammoniak hergestellt. Die Polyalkylenglykole können 2 bis 50, vorzugsweise 2 bis 40 Alkylenoxideinheiten enthalten. Hierbei kann es sich beispielsweise um Polyethylenglykole, Polypropylenglykole, Polybutylenglykole oder auch um Blockcopolymerisate aus Ethylenglykol und Propylenglykol, Blockcopolymerisate aus Ethylenglykol und Butylenglykol oder um Blockcopolymerisate aus Ethylenglykol, Propylenglykol und Butylenglykol handeln. Außer den Blockcopolymerisaten eignen sich zur Herstellung der Polyetherdiamine statistisch aufgebaute Copolymerisate aus Ethylenoxid und Propylenoxid und gegebenenfalls Butylenoxid. Polyetherdiamine leiten sich außerdem von Polytetrahydrofuranen ab, die 2 bis 75 Tetrahydrofuraneinheiten aufweisen. Die Polytetrahydrofurane werden ebenfalls durch Umsetzung mit Ammoniak in die entsprechenden α,ω-Polyetherdiamine überführt. Vorzugsweise verwendet man zur Herstellung der Polyetherdiamine Polyethylenglykole oder Blockcopolymerisate aus Ethylenglykol und Propylenglykol.

Als Alkylendiamine kommen beispielsweise Ethylendiamin, Propylendiamin, 1,4-Diaminobutan und 1,6-Diaminohexan in Betracht. Geeignete Polyalkylenpolyamine sind beispielsweise Diethylentriamin, Triethylentetramin, Dipropylentriamin, Tripropylentetramin, Dihexamethylentriamin, Aminopropylethylendiamin, Bis-Aminopropylethylendiamin und Polyethylenimine mit Molmassen bis zu 5000. Die vorstehend beschriebenen Amine werden mit monoethylenisch ungesättigten Carbonsäuren, Estern, Amiden oder Anhydriden monoethylenisch ungesättigter Carbonsäuren so umgesetzt, daß die entstehenden Produkte mindestens 2 ethylenisch ungesättigte Doppelbindungen, Carbonsäureamid-, Carboxyl- oder Estergruppen als funktionelle Gruppen aufweisen. So erhält man beispielsweise bei der Umsetzung der in Betracht kommenden Amine oder Glykole mit Maleinsäureanhydrid Verbindungen, die beispielsweise mit Hilfe der Formel II charakterisiert werden können: in der X, Y, Z = O, NH
und Y zusätzlich noch CH₂
m, n = 0 - 4
p, q = 0 - 45000
bedeuten.

Die Verbindungen der Formel (II) sind beispielsweise dadurch erhältlich, daß man Alkylenglykole, Polyethylenglykole, Polyethylenimine, Polypropylenimine, Polytetrahydrofurane, α,ω-Diole oder α,ω-Diamine mit Maleinsäureanhydrid oder den oben angegebenen anderen monoethylenisch ungesättigten Carbonsäuren bzw. Carbonsäurederivaten umsetzt. Die für die Herstellung der Vernetzer II in Betracht kommenden Polyethylenglykole haben vorzugsweise Molmassen von 62 bis 10000, die Molmassen der Polyethylenimine betragen vorzugsweise 129 bis 50000, die der Polypropylenimine 171 bis 50000. Als Alkylenglykole eignen sich z.B. Ethylenglykol, 1,2-Propylenglykol, 1,4-Butandiol und 1,6-Hexandiol.

Vorzugsweise eingesetzte α,ω-Diamine sind Ethylendiamin und von Polyethylenglykolen oder von Polytetrahydrofuranen mit Molmassen M_{w} von jeweils ca. 400 bis 5000 abgeleitete α,ω-Diamine.

Besonders bevorzugt in Betracht kommende Vernetzer der Formel II sind Umsetzungsprodukte von Maleinsäureanhydrid mit α,ω-Polyetherdiaminen einer Molmasse von 400 bis 5000, die Umsetzungsprodukte von Polyethyleniminen einer Molmasse von 129 bis 50000 mit Maleinsäureanhydrid sowie die Umsetzungsprodukte von Ethylendiamin oder Triethylentetramin mit Maleinsäureanhydrid im Molverhältnis von 1: mindestens 2. Bei der Umsetzung von Polyalkylenglykolen bzw. Diolen mit monoethylenisch ungesättigten Carbonsäuren, ihren Estern, Amiden oder Anhydriden entstehen unter Erhalt der Doppelbindung der monoethylenisch ungesättigten Carbonsäuren bzw. ihrer Derivate Vernetzer, bei denen die monoethylenisch ungesättigten Carbonsäuren bzw. ihre Derivate über eine Amidgruppe mit den Polyetherdiaminen, Alkylendiaminen oder Polyalkylenpolyaminen und über eine Estergruppe mit den Alkylenglykolen bzw. Polyalkylenglykolen verknüpft sind. Diese Umsetzungsprodukte enthalten mindestens zwei ethylenisch ungesättigte Doppelbindungen. Dieser Vernetzertyp reagiert mit den Aminogruppen der zu vernetzenden Verbindungen nach Art einer Michael-Addition an die endständigen Doppelbindungen dieser Vernetzer und gegebenenfalls zusätzlich unter Bildung von Amidgruppen.

Polyetherdiamine, Alkylendiamine und Polyalkylenpolyamine können mit Maleinsäureanhydrid oder den ethylenisch ungesättigten Carbonsäuren bzw. deren Derivaten auch unter Anlagerung an die Doppelbindung nach Art einer Michael-Addition reagieren. Hierbei erhält man Vernetzer der Formel III in der X, Y, Z = O, NH
und Y zusätzlich noch CH₂
R¹ = H, CH₃
R² = H, COOMe, COOR, CONH₂
R³ = OR, NH₂, OH, OMe
R = C₁- bis C₂₂-Alkyl
Me = H, Na, K, Mg, Ca
m, n = 0 - 4
p, q = 0 - 45000
bedeuten.

Die Vernetzer der Formel (III) bewirken über ihre endständigen Carboxyl- oder Estergruppen unter Ausbildung einer Amidfunktion eine Vernetzung mit den Aminogruppen enthaltenden Verbindungen. Zu dieser Klasse von Vernetzersystemen gehören auch die Umsetzungsprodukte von monoethylenisch ungesättigten Carbonsäureestern mit Alkylendiaminen und Polyalkylenpolyaminen, z.B. eignen sich die Additionsprodukte von Ethylendiamin, Diethylentriamin, Triethylentetramin, Tetraethylenpentamin sowie von Polyethyleniminen mit Molmassen von beispielsweise 129 bis 50000 an Acrylsäure- oder Methacrylsäureester, wobei man auf 1 Mol der Aminkomponente mindestens 2 Mol der Acrylsäure- oder Methacrylsäureester einsetzt. Als Ester monoethylenisch ungesättigter Carbonsäuren setzt man bevorzugt die C₁- bis C₆-Alkylester der Acrylsäure oder Methacrylsäure ein. Besonders bevorzugt zur Herstellung der Vernetzer werden Acrylsäuremethylester und Acrylsäureethylester. Die Vernetzer, die durch Michael-Addition von Polyalkylenpolyaminen und ethylenisch ungesättigten Carbonsäuren, Estern, Amiden oder Anhydriden hergestellt werden, können mehr als zwei funktionelle Gruppen aufweisen. Die Anzahl dieser Gruppen hängt davon ab, in welchem Mol-Verhältnis die Reaktionsteilnehmer bei der Michael-Addition eingesetzt werden. So kann man z.B. an ein Mol eines 10 Stickstoffatome enthaltenden Polyalkylenpolyamins 2 bis 10, vorzugsweise 2 bis 8 Mol an ethylenisch ungesättigten Carbonsäuren bzw. ihren Derivaten nach Art einer Michael-Addition anlagern. An jeweils 1 Mol Polyalkylendiamine und Alkylendiamine können mindestens 2 bis höchstens 4 Mol der ethylenisch ungesättigten Carbonsäuren bzw. ihrer Derivate nach Art einer Michael-Addition angelagert werden.

Bei der Umsetzung von Diethylentriamin und einer Verbindung der Formel in der X = OH, NH₂ oder OR¹ und R¹= C₁- bis C₂₂-Alkyl bedeutet, entsteht nach Art einer Michael-Addition beipielsweise ein Vernetzer der Struktur in der X = NH₂, OH oder OR¹ und
R¹ für C₁- bis C₂₂-Alkyl steht.

Die sekundären NH-Gruppen in den Verbindungen der Formel IV können gegebenenfalls mit Acrylsäure, Acrylamid oder Acrylestern nach Art einer Michael-Addition reagieren.

Als Vernetzer der Gruppe (3) verwendet man vorzugsweise die Verbindungen der Formel II, die mindestens 2 Carboxylgruppen enthalten und durch Umsetzung von Polyetherdiaminen, Ethylendiamin oder Polyalkylenpolyaminen mit Maleinsäureanhydrid erhältlich sind oder mindestens 2 Estergruppen enthaltende Michael-Additionsprodukte aus Polyetherdiaminen, Polyalkylenpolyaminen oder Ethylendiamin und Estern der Acrylsäure oder Methacrylsäure mit jeweils einwertigen 1 bis 4 C-Atome enthaltenden Alkoholen.

Als halogenfreie Vernetzer der Gruppe (4) kommen Reaktionsprodukte in Betracht, die durch Umsetzung von Dicarbonsäureestern, die mit einwertigen Alkoholen mit 1 bis 5 Kohlenstoffatomen vollständig verestert sind, mit Ethylenimin hergestellt werden. Geeignete Dicarbonsäureester sind beispielsweise Oxalsäuredimethylester, Oxalsäurediethylester, Bernsteinsäuredimethylester, Bernsteinsäurediethylester, Adipinsäuredimethylester, Adipinsäurediethylester und Glutarsäuredimethylester. So erhält man beispielsweise bei der Umsetzung von Diethyloxalat mit Ethylenimin Bis-[β-(1-Aziridino)ethyl]oxalsäureamid. Die Dicarbonsäureester werden mit Ethylenimin beispielsweise im Molverhältnis von 1 zu mindestens 4 umgesetzt. Reaktive Gruppen dieser Vernetzer sind die endständigen Aziridingruppen. Diese Vernetzer können beispielsweise mit Hilfe der Formel V charakterisiert werden: worin n = 0 bis 22 bedeutet.

Die oben beschriebenen Vernetzer können entweder allein oder in Mischung bei der Reaktion mit den oben angegebenen wasserlöslichen Kondensaten basischer Aminosäuren eingesetzt werden. Die Vernetzungsreaktion wird dabei in allen Fällen höchstens so weit geführt, daß die entstehenden Produkte noch wasserlöslich sind, z.B. sollen sich mindestens 10 g des vernetzten Polymeren in 1 1 Wasser bei einer Temperatur von 20°C lösen.

Die Kondensate basischer Aminosäuren werden mit mindestens bifunktionellen Vernetzern vorzugsweise in wäßriger Lösung oder in wasserlöslichen organischen Lösemitteln umgesetzt. Geeignete wasserlösliche organische Lösemittel sind beispielsweise Alkohole wie Methanol, Ethanol, Isopropanol, n-Propanol und Butanole, Glykole wie Ethylenglykol, Propylenglykol oder Butylenglykol oder Polyalkylenglykole wie Diethylenglykol, Triethylenglykol, Tetraethylenglykol und Dipropylenglykol sowie Tetrahydrofuran. Die Konzentration der Ausgangsprodukte in den Lösemitteln wird jeweils so gewählt, daß Reaktionslösungen entstehen, die beispielsweise 5 bis 50 Gew.-% an vernetzten Reaktionsprodukten enthalten. Vorzugsweise wird die Vernetzung in wäßriger Lösung durchgeführt. Die Temperaturen bei der Umsetzung betragen 20 bis 180, vorzugsweise 40 bis 95°C. Falls die Umsetzungstemperatur oberhalb des Siedepunkts des jeweils eingesetzten Lösemittels liegen sollte, führt man die Reaktion unter erhöhtem Druck durch.

Diese Homopolymerisate und Copolymerisate auf Basis von Lysin, das man auch 2,6-Diaminohexansäure oder 2,6-Diaminocapronsäure nennen kann, unterscheiden sich von den meisten gängigen Prozeßchemikalien für die Papierherstellung nicht nur dadurch, daß sie sich von einem Naturprodukt ableiten. Sie entfalten nach der Zugabe zum Papierstoff auch mehrere verschiedene Wirkungen, und unterscheiden sich dadurch von den üblichen Prozeßchemikalien und auch von denen auf Basis des Naturproduktes Stärke. Die erfindungsgemäß zu verwendenden Polymeren bewirken eine Verfestigung des Papieres im trockenen wie auch im nassen Zustand, sie erhöhen die Retention der Füllstoffe und der Feinstoffe, sie beschleunigen die Entwässerung des Papierstoffes auf dem Papiermaschinensieb, sie verstärken die Wirksamkeit anionischer Retentionsmittel, sie verhelfen anionischen Retentionsmitteln zu einem deutlichen Entwässerungseffekt, sie verbessern die Fixierung von anionischen Papierfarbstoffen, sie vermögen unerwünschte anionische Oligomere und Polymere, die üblicherweise als Störstoffe wirken, an die Papierfasern zu fixieren und damit aus dem Kreislaufwasser der Papiermaschine zu entfernen. Außerdem erhöhen sie die Saugfähigkeit des Papiers.

Am überraschendsten ist sicherlich, daß die Polymeren auf Basis von Lysin die Naßfestigkeit des Papiers deutlich erhöhen. Ihre Naßfestigkeitswirkung nähert sich oder erreicht, je nach den Papierherstellungsbedingungen, diejenige der handelsüblichen naßverfestigenden Chemikalien, bei denen es sich um reaktive synthetische Harze aus der Aminoplastreihe oder um Harze auf der Basis von Epichlorhydrin, sogenannte Polyamidpolyaminepichlorhydrinharze, im Folgenden kurz Epichlorhydrinharze genannt, handelt. Beide Harztypen werden aus ökologischen und toxikologischen Gründen nicht mehr gerne eingesetzt, weil die Aminoplaste bei und nach der Verarbeitung Formaldehyd freisetzen und außerdem nur bei niedrigen pH-Werten im Papierstoff ihre Wirkung entfalten, und weil sich bei Verwendung der Epichlorhydrinharze organisch gebundenes Chlor im Abwasser der Papierfabrik und im hergestellten Papier nicht vermeiden läßt. Die Immission von organisch gebundenem Chlor, bekannt und gemessen als "Adsorbierbares organisches Halogen" (AOX) , in die Umwelt sollte möglichst vermieden werden. Beide Harztypen bewirken die Naßfestwirkung dadurch, daß sie mit sich selbst oder mit funktionalen Gruppen der Papierfasern reagieren und ein wasserfestes Netzwerk aufbauen. Ihre Reaktivität zeigt sich auch in ihrer begrenzten Lagerfähigkeit. Die Polymeren auf Basis von Lysin sind nicht reaktiv und ihre Naßfestwirkung auf Papier ist bisher nicht erklärbar.

Naßfestigkeit von Papier ist erwünscht, wenn das Papier unbeabsichtigt oder entgegen seiner Bestimmung mit Wasser in Berührung kommt und sich dabei nicht auflösen soll bzw. nach dem Trocknen seine ursprünglichen Eigenschaften wieder zeigen soll. In solchen Fällen kann man das Papier zusätzlich oder alternativ "leimen", d.h. mit einer Papierchemikalie partiell hydrophobieren und damit das Eindringen des Wassers in das Fasergefüge verlangsamen. Es gibt aber viele Papiersorten, bei denen ein möglichst schnelles Eindringen des Wassers erwünscht ist, wobei das Fasergefüge erhalten bleiben muß. Beispiele für solche Papiere sind Papierhandtücher, Hygienepapiere, Papiertaschentücher, Papierservietten, Toilettenpapier und Filterpapier. Es hat sich nun wiederum überraschend gezeigt, daß Papier, das mit Polymeren auf Basis von Lysin naßverfestigt ist, eine sehr hohe Saugfähigkeit besitzt, die höher ist als die, welche bei der Verwendung handelsüblicher Naßfestmittel erhalten wird, und auch höher als die des naßfestmittelfreien Papiers mit ansonsten gleichen Rohstoffen. Es sind zwar in der Fachwelt Verfahren bekannt, die Saugfähigkeit von Papier zu erhöhen, beispielsweise durch Tränken oder Besprühen der Papierbahn mit Netzmitteln oder hydrophilen Substanzen, z.B. Polygykolen. Diese bekannte Verfahren verringern jedoch die Festigkeit des Papiers im trockenen Zustand. Die polymeren Derivate des Naturproduktes Lysins entsprechend dem erfindungsgemäßen Verfahren erhöhen jedoch die Saugfähigkeit des Papiers bei gleichzeitiger Erhöhung der Trockenfestigkeit.

Für viele Anwendungen reicht die Festigkeit, die das Papier auf Grund seiner Faserzusammensetzung, seines Füllstoffgehaltes und seines Herstellverfahrens mitbringt, nicht aus. Dies wird im Zuge des wachsenden Umweltbewußtseins und der damit zuehmenden Verwendung von Altpapier, das ein weit geringeres Festigkeitspotential als frische Papierfasern hat, besonders eklatant. Aber auch bei Verwendung frischer Fasern genügt die natürliche Festigkeit häufig nicht, besonders wenn das Papier viel Füllstoff enthalten soll. In solchen Fällen versucht der Papiermacher, die Festigkeit seines Produktes durch die Zugabe von bestimmten Chemikalien zu erhöhen. Meistens wird dazu die Papieroberfläche nach der eigentlichen Papierherstellung mit geeigneten Chemikalien, vorzugsweise mit abgebauter Stärke behandelt. Will man die festigkeitsgebende Stärke im wäßrigen Papierstoff einsetzen, so muß sie in einem speziellen chemischen Verfahren mit anderen Chemikalien umgesetzt und dadurch mit kationischen Ladungen versehen werden. Es hat sich nun überraschend gezeigt, daß man auch durch Zusatz von Polymeren auf Basis des Naturproduktes Lysin gemäß dem erfindungsgemäßen Verfahren zum wäßrigen Papierstoff dem trockenen Papier im Vergleich zu dem Papier ohne verfestigende Chemikalien eine deutlich höhere Festigkeit verleihen kann. Sie sind darin beim Einsatz in der Masse den kationischen Stärken durchaus gleichwertig, haben aber im Gegensatz zu den kationischen Stärken eine Reihe weiterer Vorteile, wie sie weiter oben und weiter unten beschrieben werden.

Viele Papiersorten werden durch Zugabe von bestimmten Farbstoffen zur wäßrigen Papierstoffsuspension gefärbt. Dabei ist es wichtig, daß die Farbstoffe möglichst vollständig auf die Fasern und Füllstoffe aufziehen und nicht ins Abwasser gelangen. Dies ist besonders dann ein Problem, wenn mit den aus koloristischen und echtheitsrelevanten Gründen besonders beliebten anionischen Farbstoffen gearbeitet wird. Wenn bei intensiven Färbungen das Abwasser zu stark belastet wird oder eine hohe Ausblutechtheit gefordert ist, versucht der Papiermacher, solche Farbstoffe mit Fixiermitteln an die Faser- und Füllstoffe zu binden, wobei er darauf achten muß, daß der Farbton und die Reinheit der Färbung durch das Fixiermittel nicht beeinträchtigt werden, was aber trotzdem sehr häufig der Fall ist. Ein weiteres Problem stellt die Fixierung von Pigmenten dar, welche für besonders licht- und ausblutechte Qualitäten erforderlich sind. Wenn nicht, wie bei der traditionellen Papierherstellung im sauren Medium, Aluminiumsulfat als Fixiermittel eingesetzt werden kann, besitzen diese Pigmente praktisch keine Eigenaffinität. Es hat sich nun überraschend gezeigt, daß Polykationen auf Basis von Lysin auch in der Lage sind, anionische Farbstoffe und Pigmente an die Papierfasern zu binden und für weitgehend farbloses Abwasser zu sorgen, wobei keine oder kaum eine Beeinträchtigung der koloristischen Eigenschaften des gefärbten Papiers auftritt.

Es ist allgemeiner Stand der Technik, dem Papierstoff vor der Blattbildung Retentions- und Entwässerungsmittel zuzusetzen. Dabei handelt es sich häufig um sehr hochmolekulare kationische Polymere. Die Verwendung von hochmolekularen anionischen Polyacrylamiden, die bestimmte ökologische Vorteile besitzen, für diesen Zweck ist bei neutralen und alkalischen Papierstoffen, wie sie sich in der Praxis mehr und mehr durchsetzen, an die gleichzeitige Verwendung von kationischen Fixiermitteln gebunden, weil andernfalls nicht die optimale Retentionswirkung der anionischen Polyacrylamide erhalten wird und sich die Entwässerung des Papierstoffs sogar noch verschlechtern kann. Polykationen auf Basis von Lysinkondensaten sind in der Lage, die Wirkung von hochmolekularen anionischen Polyacrylamiden bzgl. Retention und Entwässerung zu optimieren. Sie verbessern nicht nur den Retentions-effekt dieser anionischen Polymeren, sondern verändern auch die Wirksamkeit der anionischen Polyacrylamide in Richtung auf eine Verbesserung der Entwässerung. Sie sind damit handelsüblichen Fixiermitteln in beiden Effekten überlegen. Bemerkenswerterweise verbessern die Polykationen auf der Basis von Lysinkondensaten auch die Wirksamkeit von hochmolekularen kationischen Polyacrylamiden, wie sie üblicherweise bei der Papierherstellung verwendet werden. Darüberhinaus wirken sie auch für sich allein als Retentions- und Entwässerungsmittel, wobei höhermolekulare Polykondensate eine bessere Wirksamkeit aufweisen als niedrigmolekulare.

Bekanntlich reichern sich im Kreislaufwasser einer Papiermaschine anionische Oligomere und Polymere an, die bei der Papierherstellung negativ in Erscheinung treten und deshalb Störstoffe genannt werden. Solche Störstoffe beeinträchtigen z.B. die Wirksamkeit von kationischen Retentionsmitteln und anderen Polykationen, indem sie deren positive Ladung neutralisieren und sie damit unwirksam machen. Es hat sich nun gezeigt, daß die Polykationen auf Basis von Lysin auch in der Lage sind, solche anionischen Oligomere und Polymere, die als Störstoffe auftreten, an die Papierfasern zu fixieren und damit unschädlich zu machen und aus dem Wassersystem der Papierfabrik auszutragen.

Die für die beschriebenen Effekte benötigten Aufwandmengen an Polymeren auf Basis von Lysinkondensaten bewegen sich in weiten Grenzen in Abhängigkeit vom angestrebten Effekt, unterscheiden sich aber nicht grundsätzlich von den Aufwandmengen der für eine jeweils bestimmte Wirkung eingesetzten handelsüblichen Papierenemikalien. Um Naßverfestigung zu erhalten, sollte man 0,1 - 5 Gew.-%, vorzugsweise 0,5 - 2 Gew.-%, bezogen auf trockenen Papierstoff, an Polymeren auf Basis von Lysin einsetzen. Um die Trockenfestigkeit des Papiers zu erhöhen, benötigt man z.B. 0,2 - 2 Gew.-%, bezogen auf trockenen Papierstoff, von den Lysin-Polymeren. Für Fixier-, Retentions- und Entwässerungseffekte verwendet man beispielsweise 0,01 - 1 Gew.-%, vorzugsweise 0,02 - 0,2 Gew.-% an Polylysinderivaten, wobei für die Fixierung von Farbstoffen die nötigen Mengen auch bis auf 2 %, jeweils bezogen auf trockenen Papierstoff, steigen können.

Die Prozentangaben in den Beispielen bedeuten Gewichtsprozent, sofern aus dem Zusammenhang nichts anderes hervorgeht. Die K-Werte wurden nach H. Fikentscher, Cellulose-Chemie, Band 13, 58-64 und 71-74 (1932) in wäßriger Lösung bei 25°C und einer Konzentration von 0,5 Gew.-% bestimmt.

### Lysinpolykondensat A:

Kondensationsprodukt von Lysin und Aminocapronsäure im molaren Verhältnis von 1:1, vernetzt mit 30 Gew.% Bisglycidylether eines Polyethylenglykols mit 14 Ethylenoxideinheiten. Wäßrige Lösung, mit Salzsäure auf pH 7.0 eingestellt. Der K-Wert des Polykondensats beträgt 64,5, das Molekulargewicht M_{w} beträgt 960.000.

### Lysinpolykondensat B:

Kondensationsprodukt von Lysin, vernetzt mit 30 Gew.% Bisglycidylether eines Polyethylenglykols mit 14 Ethylenoxideinheiten. Wäßrige Lösung, mit Salzsäure auf pH 7,0 eingestellt. Der K-Wert des Polykondensats beträgt 52,2.

### Lysinpolykondensat G:

Kondensationsprodukt von Lysin , vernetzt mit 27 Gew.% Bisglycidylether eines Polyethylenglykols mit 14 Ethylenoxideinheiten. Wäßrige Lösung, mit HCl auf pH 7,0 eingestellt. Der K-Wert des Polykondensats beträgt 69.

### Lysinpolykondensat H:

Kondensationsprodukt von Lysin und ε-Caprolactam im molaren Verhältnis von 1:1, vernetzt mit 30 Gew.% Bisglycidylether eines Polyethylenglykols mit 14 Ethylenoxideinheiten. Wäßrige Lösung, mit HCl auf pH 7,0 eingestellt. Der K-Wert des Polykondensats beträgt 51,0.

### Vergleichsprodukte:

- Vergleichsprodukt I:: handelsübliches Polyamidpolyaminepichlorhydrinharz mit 13,5 % Feststoffgehalt (Luresin® KNU der Firma BASF Aktiengesellschaft)
- Vergleichsprodukt II:: handelsübliches Polydiallyldimethylammoniumchlorid mit 30 % Feststoffgehalt (Catiofast® CS der Firma BASF Aktiengesellschaft)
- Vergleichsprodukt III:: handelsübliches Dicyandiamidharz mit 45 % Feststoffgehalt (Catiofast® FP der Firma BASF Aktiengesellschaft)
- Farbmittel a:: handelsüblicher Direktfarbstoff (C.I. Direct Blue 199) der Firma BASF Aktiengesellschaft: Fastusol® Blau 75 L
- Farbmittel b:: handelsübliche Pigmentpräparation (C.I. Pigment Blue 15.1) der Firma BASF Aktiengesellschaft: Fastusol® P Blau 58 L
- Kationische Stärke I:: kationische Kartoffelstärke mit einem Substitutionsgrad von ca. 0,03 (Hi-Cat 110 der Firma Roquette)
- Kationische Stärke II:: kationische Kartoffelstärke mit einem Substitutionsgrad von ca. 0,06 (Hi-Cat 160 der Firma Roquette)

### Beispiel 1:

Zu einem Papierstoff aus ungebleichtem Kiefernsulfatzellstoff mit einem Mahlgrad von 25°SR gibt man jeweils die in Tabelle 1 angegebene Menge des Lysinpolykondensats A bzw. des Vergleichsprodukt I und läßt es 1 Minute unter Rühren einwirken. Dann bildet man für jede Zugabemenge mit Hilfe des Rapid-Köthen-Blattbildungsge rätes 4 Blätter mit einem Blattgewicht von ca. 80 g/m². Außerdem stellt man zum Vergleich Papierblätter mit einem Blattgewicht von 80 g/m² aus dem beschriebenen Papierstoff in Abwesenheit von Kondensaten bzw. üblichen Papierhilfsmitteln her. Nach dem Trocknen mittels eines Labortrockenzylinders bestimmt man die Naßreißlänge nach DIN 53112-2 und die Saughöhe nach ISO 8787. Die Prü: ergebnisse sind der Tabelle 1 zu entnehmen. Sie zeigen, daß man mit den Polymeren auf Basis von Lysin eine ähnliche Naßfestigke erreicht wie mit den Produkten des Standes der Technik. Die Saugfähigkeit des Papiers nimmt mit steigender Menge des Lysinpolykondensats zu, während sie mit steigender Menge des Epichlorhydrinharzes abnimmt.

**Tabelle 1**

| Trocknung bei 90°C 10 min; zusätzlich 5 min bei 130°C gealtert. | | | | | |
|---|---|---|---|---|---|
| | ohne Naßver festiger | Lysinpolykondensat A | | Vergleichsprodukt I | |
| Zugabe (% Wirksubstanz, bezogen auf trockenen Papierstoff) | 0 | 0,5 | 1 | 0,5 | 1 |
| Flächengewicht (g/m²⁾ | 80,8 | 81,1 | 81,0 | 80,1 | 80,1 |
| Trocknung 90°C | | | | | |
| Naßreißlänge (m) | 173 | 645 | 877 | 577 | 841 |
| Trocknung 130°C | | | | | |
| Naßreißlänge (m) | 172 | 655 | 885 | 670 | 855 |
| Saughöhe 10 min (mm) | 48 | 59 | 65 | 59 | 48 |

### Beispiel 2:

Zu einem Papierstoff aus 50 Teilen gebleichtem Buchensulfitzellstoff und 50 Teilen gebleichtem Fichtensulfitzellstoff mit einem Mahlgrad von 31°SR gibt man jeweils die in Tabelle 2 angegebene Menge der Lysinpolykondensats A bzw. B. Dann bildet man für jede Zugabemenge mit Hilfe des Rapid-Köthen-Blattbildungsgerätes 3 Blätter mit einem Blattgewicht von ca. 80 g/m². Nach dem Trocknen mittels eines Labortrockenzylinders bestimmt man jeweils die Festigkeiten und die Saughöhe. Außerdem stellt man zum Vergleich Papierblätter mit einem Blattgewicht von 80 g/m² aus dem genannt Papierstoff in Abwesenheit von Kondensaten her.

Die Prüfergebnisse sind der Tabelle 2 zu entnehmen. Sie zeigen, daß bei Verwendung der Polymeren auf Basis von Lysin bei der Pa pierherstellung die Saugfähigkeit des Papiers zunimmt. Dabei verringert sich die Papierfestigkeit nicht, sondern sie steigt sogar noch an. Die Polymeren auf Basis von Lysin wirken also auch als Trockenverfestiger.

**Tabelle 2**

| | | ohne | Lysinpolykondensat B | | Lysinpolykondensat A | |
|---|---|---|---|---|---|---|
| Zugabe (% Wirksubstanz, bezogen auf trockenen Zellstoff) | | | 0,5 | 1 | 0,5 | 1 |
| Flächengewicht | g/m² | 83,6 | 83,4 | 81,8 | 83,1 | 83,3 |
| Trockenreißlänge | m | 2916 | 3168 | 3455 | 3214 | 3329 |
| Naßreißlänge | m | 114 | 408 | 570 | 453 | 568 |
| rel. Naßfestigkeit | % | 4 % | 13 % | 16 % | 14 % | 17 % |
| Saughöhe 10 min | mm | 53 | 62 | 65 | 64 | 66 |

### Beispiel 3:

Zu einem Papierstoff aus 60 Teilen gebleichtem Kiefernsulfatzellstoff und 40 Teilen gebleichtem Birkensulfatzellstoff mit einem Mahlgrad von 25°SR gibt man die in Tabelle 3 jeweils angegebene Menge der Lysinpolykondensate und der beiden kationischen Stärken zum Vergleich. Dann bildet man für jede Zugabemenge mit Hilfe des Rapid-Köthen-Blattbildungsgerätes 2 Blätter mit einem Blattgewicht von ca. 80 g/m². Außerdem stellt man zum Vergleich aus dem angegebenen Papierstoff Blätter mit einem Flächengewicht von 80 g/m² in Abwesenheit von weiteren Zusätzen her. Nach dem Trocknen mittels eines Labortrockenzylinders bestimmt man jeweils die Trockenreißlänge und die Naßreißlänge.

Die Prüfergebnisse sind der Tabelle 3 zu entnehmen. Sie zeigen, daß bei Verwendung der Polymeren auf Basis von Lysin bei der Papierherstellung die gleiche Trockenfestigkeit des Papiers erhalten wird wie bei der Verwendung von kationischen Stärken. Im Gegensatz zu den kationischen Stärken erhält man mit den Polylysinderivaten zusätzlich eine Erhöhung der Naßfestigkeit des Papiers.

**Tabelle 3**

| | ohne | Kationische Stärke | | Lysinpolykondensat | |
|---|---|---|---|---|---|
| | | I | II | G | B |
| Zugabemenge (% Wirksubstanz, bezogen auf trockenen Papierstoff) | | 1 | 1 | 1 | 1 |
| Trockenreißlänge (m) | 3246 | 3544 | 3447 | 3541 | 3459 |
| Naßreißlänge (m) | 109,3 | 106,8 | 108,8 | 444,3 | 390,4 |
| rel. Naßfestigkeit (%) | 3,4 | 3,0 | 3,2 | 12,5 | 11,3 |

### Beispiel 4:

Zu einem Liter eines auf einen Mahlgrad von 35°SR gemahlenen Papierstoffes mit einer stoffdichte von 0,6 % aus 60 Teilen gebleichtem Birkensulfatzellstoff und 40 Teilen gebleichtem Kiefernsulfatzellstoff mit 40 Teilen Calciumcarbonat gibt man jeweils die in der Tabelle 5 angegebene Mengen von Fixiermitteln bzw. Polykondensaten von Lysin. Anschließend versetzt man mit der angegeben Menge eines marktüblichen hochmolekularen anionischen Polyacrylamids (Polymin® AE 75 der Firma BASF Aktiengesellschaft). Danach wird der Papierstoff in einem Schopper-Riegler- Mahlgradprüfer entwässert, wobei die Zeit gemessen wird, in der 600 ml wasser durch das Sieb des Gerätes fließen. Je kürzer die Zeit ist, desto stärker entwässernd wirkt die Chemikalienkombination. Das durchgelaufene Siebwasser wird einer Trübungsmessung unterworfen. Je klarer das Siebwasser ist, desto stärker retenierend wirkt die Chemikalienkoinbination. Zum Vergleich wird auch ein Papierblatt geprüft, das ohne Kondensat jedoch in Gegenwart von anionischem Polyacrylamid hergestellt wurde. Die Prüfergebnisse sind der Tabelle 5 zu entnehmen.

Sie zeigen, daß man durch die Verwendung von Lysinpolykondensaten bei der Papierherstellung die Retentionswirksamkeit von hochmolekularen anionischen Polyacrylamiden deutlich steigern kann, und zwar deutlicher als mit handelsüblichen Fixiermitteln. Die Ergebnisse zeigen auch, daß die dem erfindungsgemäßen Verfahren zu Grunde liegenden Lysinpolykondensate dem anionischen Polyacrylamid eine stärkere Entwässerungswirksamkeit verleihen als die handelsüblichen Vergleichsprodukte.

**Tabelle 4**

| | | | | Vergleichsprodukt | | Lysinpolykondensat | |
|---|---|---|---|---|---|---|---|
| | | | | II | III | B | A |
| Zugabe Fixiermittel, bezogen auf trockenen Papierstoff anionisches PAM | % | 0 | 0 | 0,1 | 0,1 | 0,1 | 0,1 |
| | % | | 0,02 | 0,02 | 0,02 | 0,02 | 0,02 |
| Entwässerungszeit für 600 ml Trübung: gemessen bei | sec. | 40 | 47 | 37 | 47 | 31 | 33 |
| | 588 nm | 0,976 | 0,327 | 0,142 | 0,184 | 0,086 | 0,096 |

### Beispiel 5:

Es wird verfahren wie in Beispiel 4 beschrieben, jedoch mit dem Unterschied, daß die Polylysinderivate mit zwei handelsüblichen kationischen Stärken verglichen werden. Die Prüfergebnisse sind der Tabelle 5 zu entnehmen. Sie zeigen, daß die Lysinpolykondensate in Kombination mit einem anionischen Polyacrylamid die Entwässerung eines holzfreien Papierstoffes deutlich beschleunigen, während Kombinationen aus kationischen Stärken und anionischem Polyacrylamid dies nicht tun. Ferner sieht man, daß besagte Kombinationen mit Lysinpolykondensaten eine bessere Retentionswirkung haben als Kombinationen mit kationischen Stärken.

**Tabelle 5**

| | | | Lysinpolykondensat | | | | Kationische Stärke | | | |
|---|---|---|---|---|---|---|---|---|---|---|
| | | | G | G | H | H | I | I | II | II |
| Zugabe Fixiermittel, bezogen auf trockenen Papierstoff | % | | 0,1 | 0,2 | 0,1 | 0,2 | 0,1 | 0,2 | 0,1 | 0,2 |
| anionisches Polyacrylamid | % | - | 0,006 | 0,006 | 0,006 | 0,006 | 0,006 | 0,006 | 0,006 | 0,006 |
| Entwässerungszeit für 600 ml | sec. | 31 | 20 | 20 | 24 | 21 | 33 | 33 | 32 | 30 |
| Trübung gemessen bei 588 nm | | 3,040 | 0,115 | 0,108 | 0,155 | 0,126 | 0,450 | 0,438 | 0,331 | 0,260 |

### Beispiel 6:

Es wird Verfahren wie in Beispiel 4 beschrieben, jedoch mit dem Unterschied, daß TMP (thermomechanische Pulpe) als Faserstoff und Kaolin (China Clay) als Füllstoff sowie als Retentionsmittel ein hochmolekulares kationisches Polyacrylamid (Polymin® KE 78 der Firma BASF Aktiengesellschaft) verwendet wird. Die Prüfergebnisse sind der Tabelle 6 zu entnehmen. Sie zeigen, daß man durch die Verwendung von Lysinpolykondensaten bei der Papierberstellung die Entwässerungs- und Retentionswirksamkeit von hochmolekularen kationischen Polyacrylamiden deutlich steigern kann, und zwar deutlicher als mit handelsüblichen Fixiermitteln.

**Tabelle 7**

| | | | | Vergleichsprodukt | | Lysinpolykondensat | |
|---|---|---|---|---|---|---|---|
| | | | | II | III | B | A |
| | %¹⁾ | 0 | 0 | 0,1 | 0,1 | 0.1 | 0,1 |
| Zugabe Fixiemuttel kanonisches PAM | %¹⁾ | | 0.02 | 0,02 | 0,02 | 0,02 | 0,02 |
| Eatwässerungszeit für 600 ml | sec. | 70 | 60 | 30 | 55 | 25 | 25 |
| Trübung: gernessen bei 588 nm | | 0,367 | 0,247 | 0,095 | 0,188 | 0,076 | 0,076 |

| | | | | | | | |
|---|---|---|---|---|---|---|---|
| ¹⁾ jeweils bezogen auf trockenen Papierstoff | | | | | | | |

### Beispiel. 7

Es wird verfahren wie in Beispiel 4 beschrieben, jedoch mit dem Unterschied, daß als Vergleichsprodukte die beiden kationischen Stärken I und II eingesetzt werden. Die Prüfergebnisse sind der Tabelle 7 zu entnehmen. Sie zeigen, daß man durch die Verwendung von Lysinpolykondesaten bei der Papierherstellung die Entwässerungs- und Retentionswirksamkeit von hochmolekularen kationischen Polyacrylamiden deutlich steigern kann, und zwar deutlicher als mit handelsüblichen kationischen Stärken.

**Tabelle 7**

| | | | | Lysinpolykondensat | | | | Kationische Stärke | | | |
|---|---|---|---|---|---|---|---|---|---|---|---|
| | | | | G | G | H | H | I | I | II | II |
| Zugabe Fixiermittel | %¹⁾ | | | 0,1 | 0,2 | 0,1 | 0,2 | 0,1 | 0,2 | 0,1 | 0,2 |
| kationisches PAM | %¹⁾ | - | 0,004 | 0,004 | 0,004 | 0,004 | 0,004 | 0,004 | 0,004 | 0,004 | 0,004 |
| Entwässerungszeit für 600 ml | sec. | 55 | 32 | 15 | 13 | 16 | 14 | 25 | 24 | 23 | 23 |
| Trübung gemessen bei 588 nm | | 1,195 | 0,554 | 0,207 | 0,163 | 0,242 | 0,225 | 0,498 | 0,479 | 0,403 | 0,385 |

| | | | | | | | | | | | |
|---|---|---|---|---|---|---|---|---|---|---|---|
| ¹⁾ jeweils bezogen auf trockenen Papierstoff | | | | | | | | | | | |

### Beispiel 8

Es wird verfahren wie in Beispiel 4 beschrieben, jedoch mit dem Unterschied, daß kein hochmolekulares kationisches Polyacrylamid als Retentionsmittel verwendet wird, sondern lediglich verschiedene Mengen der Lysinpolykondensate. Die Prüfergebnisse sind der Tabelle 8 zu entnehmen. sie zeigen, daß Lysinpolykondensate bei der Papierherstellung auch bei alleiniger Anwendung eine ausgeprägte Entwässerungs- und Retentionswirksamkeit besitzen.

**Tabelle 8**

| | | | | | | |
|---|---|---|---|---|---|---|
| Stoffmodell: 100 Teile TMP, 65°SR gemahlen + 20 Teile China Clay X1 Stoffdichte: 6 g/l | | | | | | |

| | | ohne | Lysinpolykondensat | | | |
|---|---|---|---|---|---|---|
| | | | B | | A | |
| Zugabe, bezogen auf trockenen Papierstoff | % | 0 | 0,05 | 0,2 | 0,05 | 0,2 |
| Entwässerun gszeit für 600 ml | sec. | 70 | 41 | 25 | 39 | 21 |
| Trübung: gernessen bei 588 nm | | 0,367 | 0,131 | 0,079 | 0,130 | 0,068 |

### Beispiel. 9

Es wird verfahren wie in Beispiel 4 beschrieben, jedoch mit dem Unterschied, daß kationische Stärken als Vergleichsprodukte mitgeprüft werden. Die Prüfergebnisse sind der Tabelle 9 zu entnehmen. Sie zeigen, daß Lysinpolykondensate bei der Papierherstellung auch bei alleiniger Anwendung eine wesentlich bessere Entwässerungs- und Retentionswirksamkeit als kationische Stärken besitzen.

**Tabelle 9**

| | | | Lysinpolykondensat | | | | Kationische Stärke | | | |
|---|---|---|---|---|---|---|---|---|---|---|
| | | | G | G | H | H | I | I | II | II |
| Zugabe Retentionsmittel, bezogen auf trockenen Papierstoff | % | | 0,2 | 0,4 | 0,2 | 0,4 | 0,2 | 0,4 | 0,2 | 0,4 |
| Entwässerungszeit für 600 ml | sec. | 55 | 15 | 13 | 19 | 15 | 50 | 48 | 44 | 38 |
| Trübung gemessen bei | 588 nm | 1,195 | 0,298 | 0,261 | 0,410 | 0,330 | 1,149 | 1,037 | 0,961 | 0,837 |

### Beispiel 10:

Zu einem Liter eines Papierstoffes mit einer Stoffdichte von 0,6 % aus 50 Teilen Tageszeitungen, 50 Teilen Liner-Abfällen und 40 Teilen Kaolin gibt man die in Tabelle 10 jeweils angegebene Mengen von Natriumligninsulfonat, kationischem Polyacrylamid (Polymin® KE 78 der Firma BASF Aktiengesellschaft) und Polykondensaten von Lysin. Anschließend wird für jede Kombination der genannten Produkte der Papierstoff in einem Schopper-Riegler- Mahlgradprüfer entwässert, wobei die Zeit gemessen wird, in der 500 ml Wasser durch das Sieb des Gerätes fließen. Je kürzer die Zeit ist, desto stärker entwässernd wirkt die Chemikalienkombination. Die Meßergebnisse sind der Tabelle 11 zu entnehmen.

Sie zeigen zunächst (Versuche Nr. 1 - 6) den bekannten Effekt, daß durch Zugabe des Störstoffs Natriumligninsulfonat die an sich gute Entwässerungswirkung des kationischen Polyacrylamids verloren geht, auch wenn man höhere Mengen des Entwässerungsmittels einsetzt. Wird der Störstoff aber durch Zugabe der Polylysinderivate gebunden (Versuche Nr. 8 - 11 und 13 - 16), so kann das kationische Polyacrylamid seine Wirkung wieder entfalten. Die Polylysine wirken in Anwesenheit des Störstoffs Natriumligninsulfonat für sich allein (Versuche 7 und 12) auch in hohen Aufwandmengen kaum entwässerungsbeschleunigend. Man kann die Polylysinderivate also zur Überwindung der Wirkung von Störstoffen benützen.

## Patentansprüche

1. Verfahren zur Herstellung von Papier, Pappe und Karton durch Entwässern eines Papierstoffs in Gegenwart von Polymeren unter Blattbildung, **dadurch gekennzeichnet, daß** man als Polymere
(i) Homokondensaten basischer Aminosäuren, Kondensaten aus mindestens zwei basischen Aminosäuren und/oder Cokondensaten aus basischen Aminosäuren und cokondensierbaren Verbindungen mit
(ii) mindestens einem Vernetzer mit mindestens zwei funktionellen Gruppen
erhältlich sind.

2. Verfahren nach Ansprüch 1 , **dadurch gekennzeichnet, daß** man vernetzte Kondensate einsetzt, die erhältlich sind mit einem Vernetzer (ii) aus der Gruppe der α,ω-oder vicinalen Dichloralkane, Epihalogenhydrine, Bischlorhydrinether von Polyolen, Bischlorhydrinether von Polyalkylen-. glykolen, Estern der Chlorameisensäure, Phosgen, Diepoxiden, Polyepoxiden, Diisocyanaten und Polyisocyanaten.

3. Verfahren nach einem der Ansprüche 1 bis 2, **dadurch gekennzeichnet, daß** man die Kondensate in Mengen von 0,01 bis .5 Gew.-%, bezogen auf trockenen Papierstoff, einsetzt.

4. Verfahren nach einem der Ansprüche 1 bis 3, **dadurch gekennzeichnet, daß** man die Kondensate in Mengen von 0,02 bis 2 Gew.-%, bezogen auf trockenen Papierstoff, zur Erhöhung der Trockenfestigkeit des Papiers, zur Erhöhung der Saugfähigkeit des Papiers und zur Fixierung von anionischen Farbstoffen im Papier einsetzt.

5. Verfahren nach einem der Ansprüche 1 bis 4, **dadurch gekennzeichnet, daß** man die Kondensate in Mengen von 0,02 bis 0.2 Gew.-% zur Fixierung von Störstoffen, zur Erhöhung der Entwässerungsgeschwindigkeit des Papierstoffs und zur Erhöhung der Fein- und Füllstoffretention bei der Papierherstellung einsetzt.

6. verfahren nach einem der Ansprüche 1 bis 5, **dadurch gekennzeichnet, daß** man die Kondensate in Mengen von 0,02 bis 0,2 Gew.-%, bezogen auf trockenen Papierstoff, in Kombination mit synthetischen anionischen Retentionsmitteln zur Erhöhung der Entwässerungswirkung und der Retentionswirkung der synthetischen anionischen Retentionsmittel einsetzt.

7. Verfahren nach einem der Ansprüche 1 bis 6, **dadurch gekennzeichnet, daß** man die Kondensate in Mengen von 0,02 bis 0,2 Gew.-%, bezogen auf trockenen Papierstoff, in Kombination mit synthetischen kationischen Retentionsmitteln zur Erhöhung der Entwässerungswirkung und der Retentionswirkung der synthetischen kationischen Retentionsmittel einsetzt.

8. Verwendung von vernetzten Kondensaten von basischen Aminosäuren die erhältlich sind durch Reaktion von
(i) Homokondensaten basischer Aminosäuren und/oder Kondensaten aus mindestens zwei basischen Aminosäuren und/oder Cokondensaten aus basischen Aminosäuren und conkondensierbaren Verbindungen mit
(ii) mindestens einem Vernetzer mit mindestens zwei funktionellen Gruppen
in Mengen von 0,01 bis 5 Gew.-%, bezogen auf trockenen Papierstoff, als Mittel zur Erhöhung der Naßfestigkeit, der Trockenfestigkeit, der Saugfähigkeit, zur Fixierung von anionischen Farbstoffen und von Störstoffen im Papier, zur Erhöhung der Entwasserungsgeschwindigkeit und der Retention von Fein- und Füllstoffen sowie zur Wirksamkeitsverbesserung von synthetischen anionischen und kationischen Retentionsmitteln bei der Herstellung von Papier, Pappe und Karton durch Entwässerung eines Papierstoffs unter Blattbildung.

## Claims

1. A process for the production of paper, board and cardboard by draining a paper stock in the presence of polymers with sheet formation, wherein the polymers used are crosslinked condensates which are obtainable by reaction of
(i) homocondensates of basic amino acids, condensates of at least two basic amino acids and/or cocondensates of basic amino acids and cocondensable compounds with
(ii) at least one crosslinking agent having at least two functional groups.

2. A process as claimed in claim 1, wherein crosslinked condensates which are obtainable with a crosslinking agent (ii) from the group consisting of the α,ω-dichloroalkanes or vicinal dichloroalkanes, epihalohydrins, bischlorohydrin ethers of polyols, bischlorohydrin ethers of polyalkylene glycols, esters of chloroformic acid, phosgene, diepoxides, polyepoxides, diisocyanates and polyisocyanates are used.

3. A process as claimed in claim 1 or 2, wherein the condensates are used in amounts of from 0.01 to 5% by weight, based on dry paper stock.

4. A process as claimed in any of claims 1 to 3, wherein the condensates are used in amounts of from 0.02 to 2% by weight, based on dry paper stock, for increasing the dry strength of the paper, for increasing the absorptivity of the paper and for fixing anionic dyes in the paper.

5. A process as claimed in any of claims 1 to 4, wherein the condensates are used in amounts of from 0.02 to 0.2% by weight for fixing interfering substances, for increasing the drainage rate of the paper stock and for increasing the retention of crill and of fillers in papermaking.

6. A process as claimed in any of claims 1 to 5, wherein the condensates are used in amounts of from 0.02 to 0.2% by weight, based on dry paper stock, in combination with synthetic anionic retention aids for increasing the drainage effect and the retention effect of the synthetic anionic retention aids.

7. A process as claimed in any of claims 1 to 6, wherein the condensates are used in amounts of from 0.02 to 0.2% by weight, based on dry paper stock, in combination with synthetic cationic retention aids for increasing the drainage effect and retention effect of the synthetic cationic retention aids.

8. The use of crosslinked condensates of basic amino acids which are obtainable by reaction of
(i) homocondensates of basic amino acids and/or condensates of at least two basic amino acids and/or cocondensates of basic amino acids and cocondensable compounds with
(ii)at least one crosslinking agent having at least two functional groups, in amounts of from 0.01 to 5% by weight, based on dry paper stock, as a means of increasing the wet strength, the dry strength and the absorptivity, for fixing anionic dyes and interfering substances in the paper, for increasing the drainage rate and the retention of crill and fillers and for improving the efficiency of synthetic anionic and cationic retention aids in the production of paper, board and cardboard by draining a paper stock with sheet formation.

## Revendications

1. Procédé de préparation de papier, de carton-pâte et de carton par déshydratation d'une pâte de papier en présence de polymères, avec formation de feuilles, **caractérisé en ce que**, comme polymères, on met en oeuvre des produits de condensation réticulés qui peuvent être obtenus par réaction
(i) d'homocondensats d'aminoacides basiques, de condensats d'au moins deux aminoacides basiques et/ou de cocondensats d'aminoacides basiques et de composés cocondensables, avec
(ii) au moins un agent de réticulation comportant au moins deux groupes fonctionnels.

2. Procédé suivant la revendication 1, **caractérisé en ce qu'**on met en oeuvre des condensats réticulés qu'on peut obtenir avec un agent de réticulation (ii) du groupe des dichloroalcanes α,ω ou vicinaux, des épihalogénhydrines, des éthers de bischlorhydrine de polyols, des éthers de bischlorhydrine de polyalkylèneglycols, des esters de l'acide chloroformique, du phosgène, des diépoxydes, des polyépoxydes, des diisocyanates et des polyisocyanates.

3. Procédé suivant l'une des revendications 1 et 2, **caractérisé en ce qu'**on met en oeuvre les condensats en des quantités de 0,01 à 5% en poids par rapport à la pâte de papier sèche.

4. Procédé suivant l'une des revendications 1 à 3, **caractérisé en ce qu'**on met en oeuvre les condensats en des quantités de 0,02 à 2% en poids, par rapport à la pâte de papier sèche, pour augmenter la résistance à sec du papier, pour augmenter le pouvoir absorbant du papier et pour fixer des colorants anioniques dans le papier.

5. Procédé suivant l'une des revendications 1 à 4, **caractérisé en ce qu'**on met en oeuvre les condensats en des quantités de 0,02 à 0,2% en poids pour fixer des substances perturbatrices, pour augmenter la vitesse de déshydratation de la pâte de papier et pour augmenter la rétention de matières fines et de remplissage lors de la fabrication du papier.

6. Procédé suivant l'une des revendications 1 à 5, **caractérisé en ce qu'**on met en oeuvre les condensats en des quantités de 0,02 à 0,2% en poids par rapport à la pâte de papier sèche, en combinaison avec des agents de rétention anioniques synthétiques pour augmenter l'action de déshydratation et l'action de rétention des agents de rétention anioniques synthétiques.

7. Procédé suivant l'une des revendications 1 à 6, **caractérisé en ce qu'**on met en oeuvre les condensats en des quantités de 0,02 à 0,2% en poids par rapport à la pâte de papier sèche, en combinaison avec des agents de rétention cationiques synthétiques pour augmenter l'action de déshydratation et l'action de rétention des agents de rétention cationiques synthétiques.

8. Utilisation de condensats réticulés d'aminoacides basiques, qui peuvent être obtenus par réaction
(i) d'homocondensats d'aminoacides basiques, de condensats d'au moins deux aminoacides basiques et/ou de cocondensats d'aminoacides basiques et de composés cocondensables, avec
(ii) au moins un agent de réticulation comportant au moins deux groupes fonctionnels,
en des quantités de 0,01 à 5% en poids par rapport à la pâte de papier sèche, comme produits pour augmenter la résistance à l'état humide, la résistance à sec, le pouvoir absorbant, pour fixer des colorants anioniques et des matières perturbatrices dans le papier, pour augmenter la vitesse de déshydratation et la rétention de matières fines et de remplissage, ainsi que pour améliorer l'activité des agents de rétention anioniques et cationiques synthétiques au cours de la fabrication de papier, de carton-pâte et de carton, par déshydratation d'une pâte de papier, avec formation de feuilles.
